# EUROPÄISCHE PATENTSCHRIFT

(11) **EP 0 262 419 B1**
(45) Veröffentlichungstag und Bekanntmachung des Hinweises auf die Patenterteilung: **12.05.1993**
(21) Anmeldenummer: 87112627.2
(22) Anmeldetag: 29.08.1987
(51) Int. Cl.: C25D 13/24

(54) **Verfahren zum Entfernen von Säure aus kathodischen Elektrotauchlackier-Bädern**
Process for removing acids from cataphoretic painting baths
Procédé pour désacidifier les bains de peinture par cataphorèse

(30) Priorität: 03.09.1986 DE 3629981
(43) Veröffentlichungstag der Anmeldung: 06.04.1988
(73) Patentinhaber: BASF Aktiengesellschaft, 67063 Ludwigshafen (DE)
(72) Erfinder: Voss, Hartwig, Dr., D-6710 Frankenthal (DE); Bruecken, Thomas, Dr., D-4600 Dortmund 76 (DE)

(56) Entgegenhaltungen:
- US-A- 3 663 398
- US-A- 4 320 009
- PATENT ABSTRACTS OF JAPAN, Band 7, Nr. 191 (C-182)[1336], 20. August 1983; & JP-A-58 91 199 (HONNY KASEI K.K.) 31-05-1983

## Beschreibung

Die vorliegende Erfindung betrifft ein neues Verfahren zum Entfernen von Säure aus kathodischen Elektrotauchlackierbädern, in denen elektrisch leitende Substrate mit in Form ihrer wäßrigen Dispersionen vorliegenden kationischen Harzen beschichtet werden, durch Abtrennung des Harzes mittels Ultrafiltration, Entsäuerung des Ultrafiltrates und Rückführung des entsäuerten Ultrafiltrates in das Tauchbad.

Die kathodische Elektrotauchlackierung ist bekannt und wird z.B. ausführlich beschrieben in F. Loop, "Cathodic electrodeposition for automotive coatings" World Surface Coatings Abstracts (1978), Abs. 3929.

Bei diesem Verfahren werden elektrisch leitende Substrate mit in Form von wäßrigen Dispersionen vorliegenden kationischen Harzen beschichtet. Kathodisch abscheidbare Harze enthalten üblicherweise Aminogruppen. Um sie in eine stabile wäßrige Dispersion zu überführen, werden sie mit Säuren (in einigen Veröffentlichungen auch als Solubilisierungsmittel bezeichnet), wie Ameisensäure, Essigsäure, Milchsäure oder Phosphorsäure, protoniert. Während einer Elektrotauchlackbeschichtung wird die Protonierung in unmittelbarer Nähe des zu beschichtenden metallischen Gegenstandes durch Neutralisation mit den durch elektrolytische Wasserzersetzung entstehenden Hydroxylionen wieder rückgängig gemacht, so daß das Bindemittel auf dem Substrat ausfällt ("koaguliert"). Die Säure wird nicht mit ausgefällt, so daß es mit zunehmender Lackierdauer zu einer Anreicherung der Säure im Bad kommt. Dadurch fällt der pH-Wert, was zu einer Destabilisierung des Elektrotauchlackes führt. Deshalb muß die überschüssige Säure neutralisiert oder aus dem Bad entfernt werden.

In US-A-3 663 405 wird die Ultrafiltration von Elektrotauchlacken beschrieben. Bei der Ultrafiltration wird der Elektrotauchlack unter einem gewissen Druck entlang einer Membran geführt, die die höhermolekularen Bestandteile des Lacks zurückhält, die niedermolekulare Bestandteile, wie organische Verunreinigungen, Zersetzungsprodukte, Harzsolubilisierungsmittel (Säuren) und Lösungsmittel, passieren läßt. Zur Entfernung dieser niedermolekularen Bestandteile wird ein Teil des Ultrafiltrates verworfen und somit aus dem System entfernt. Ein anderer Teil des Ultrafiltrates wird in die Spülzone der Lackierstraße geführt und wird dort zum Abspülen der noch an den lackierten Gegenständen anhaftenden Lackdispersionen ("drag-out") verwendet. Ultrafiltrat und abgespülte Lackdispersionen werden zwecks Rückgewinnung des Austrags wieder dem Elektrotauchlackbecken zugeführt. Da das Solubilisierungsmittel in großen Mengen verwendet wird, ist es nicht möglich, es durch Verwerfen von Ultrafiltrat in ausreichender Menge aus dem Bad zu entfernen.

In US-A-3 663 406 ist die kombinierte Anwendung von Ultrafiltration und Elektrodialyse zur Aufarbeitung und zur Steuerung des Solubilisierungsmittel-Haushalts von Elektrotauchlacken beschrieben. Die Elektrodialyse wird im Elektrotauchlackbecken so installiert, daß die Gegenelektrode zum beschichteten Gegenstand durch eine semipermeable Membran und einen Elektrolyt, der das Solubilisierungsmittel enthält, vom eigentlichen Lack getrennt ist. Durch Anlegen eines elektrischen Feldes wandern die zu den ionischen Harzgruppen entgegengesetzt geladenen Ionen durch die Ionenaustauschermembran in den Elektrolyten und können von dort über einen separaten Kreislauf ausgeschleust werden. Diese im Elektrotauchlackbecken installierten Elektrodialyseeinheiten benötigen viel Platz und sind sehr wartungsintensiv. Die Membranen können sich mit Lackpartikeln zu setzen oder können durch die zu lackierenden Gegenstände mechanisch beschädigt werden, so daß ein Austausch der Membranen erforderlich wird. Dies ist zeit- und kostenintensiv und kann den Lackierprozess für eine gewisse Zeit außer Betrieb setzen.

Aus diesem Grund gibt es Verfahren die es ermöglichen, die Elektrodialyse aus dem Elektrotauchlackbecken in die Anlagenperipherie zu verlegen. In DE-A-32 43 770 und EP-A-01 56 341 werden derartige Verfahren beschrieben, bei dem der Teil des Ultrafiltrates, der in die Spülzone und dann in das Elektrotauchbecken zurückgeführt wird, vor dem Eintritt in die Spülzone einer Elektrodialysebehandlung unterzogen wird. Dadurch lassen sich die im Ultrafiltrat angereicherten Solubilisierungsmittel (Säuren) aus dem Lackierprozess entfernen. Der große Nachteil dieser Elektrodialyseverfahren besteht darin, daß an der Kathode neben anderen Kationen auch Blei abgeschieden wird, das aus einem Korrosionsschutzpigment stammt. Deshalb wurde die Kathode beweglich und damit regenerierbar ausgelegt, was sehr aufwendig ist.

Der Erfindung lag daher die Aufgabe zugrunde überschüssige Säure aus dem Ultrafiltrat von kathodischen Elektrotauchlackierbädern zu entfernen ohne die zuvor beschriebenen Nachteile.

Überraschenderweise wurde gefunden, daß man die Säure ohne Elektrodialyse über eine Austauschzelle, also durch stromlose Dialyse, aus dem Ultrafiltrat entfernen kann.

Weiterhin wurde gefunden, daß alle Kationen und Lösungsmittel nach der Dialyse-Behandlung im Ultrafiltrat verbleiben.

Demgemäß wurde ein Verfahren zum Entfernen von Säure aus kathodischen Elektrotauchlackierbädern gefunden, in denen elektrisch leitende Substrate mit in Form ihrer wäßrigen Dispersionen vorliegenden kationischen Harzen beschichtet werden, durch Abtrennung des Harzes mittels Ultrafiltration, Entsäuerung des Ultrafiltrates und Rückführung des entsäuerten Ultrafiltrates in das Tauchbad. Das Verfahren ist dadurch gekennzeichnet, daß man das Ultrafiltrat der stromlosen Dialyse in einer Zelle Z, welche durch eine Anionenaustauschermembran A in zwei Kammern K₁ und K₂ unterteilt ist, unterwirft, indem man
- durch die Kammer K₁ das Ultrafiltrat und
- durch die Kammer K₂ eine wäßrige Lösung einer organischen oder anorganischen Base
leitet.

Für die kathodische Elektrotauchlackierung können eine große Anzahl von Lacken verwendet werden. Die Lacke erhalten ihren ionischen Charakter durch kationische Harze, die üblicherweise Aminogruppen enthalten, die mit üblichen Säuren, wie z.B. Ameisensäure, Essigsäure, Milchsäure oder Phosphorsäure neutralisiert werden, wobei kationische Salzgruppen gebildet werden. Derartige kationisch abscheidbare Zusammensetzungen sind beispielsweise beschrieben in US-A-4 031 050, US-A-4 190 567, DE-A-27 52 555 und EP-A-12 463.

Diese kationischen Harzdispersionen werden mit Pigmenten, löslichen Farbstoffen, Lösungsmitteln, Verlaufsverbesserern, Stabilisatoren, Antischaummitteln, Vernetzern, Härtungskatalysatoren, Blei- und andere Metallsalze sowie anderen Hilfs- und Zusatzstoffen zu den Elektrotauchlacken kombiniert.

Zur kathodischen Elektrotauchlackierung wird im allgemeinen durch Verdünnen mit entionisiertem Wasser ein Feststoffgehalt des Elektrotauchbades von 5 bis 30, vorzugsweise 10 bis 20 Gew.% eingestellt. Die Abscheidung erfolgt im allgemeinen bei Temperaturen von 15 bis 40°C während einer Zeit von 1 bis 3 Minuten und bei pH-Badwerten von 5,0 bis 8,5, vorzugsweise pH 6,0 bis 7,5, bei Abscheidespannungen zwischen 50 und 500 Volt. Nach dem Abspülen des auf dem elektrisch leitenden Körper abgeschiedenen Films wird dieser bei etwa 140°C bis 200°C 10 bis 30 Minuten, vorzugsweise bei 150 bis 180°C ca. 20 Minuten gehärtet.

Elektrotauchlackierbäder werden kontinuierlich betrieben, d.h. die zu beschichtenden Gegenstände werden ständig in das Bad eingeführt, beschichtet und dann wieder entfernt. Deshalb ist es auch erforderlich, ständig das Bad mit Lack zu beschicken.

Nach einigen Monaten Betriebszeit reichern sich unerwünschte Verunreinigungen und Solubilisierungsmittel im Bad an. Beispiele für derartige Verunreinigungen sind Öle, Phosphate und Chromate, die in das Bad von den zu beschichteten Substraten eingebracht werden, Carbonate, überschüssige Solubilisierungsmittel, Lösungsmittel, Oligomere, die sich im Bad anreichern, weil sie nicht mit dem Harz abgeschieden werden. Derartige unerwünschte Bestandteile beeinflussen das Beschichtungsverfahren negativ, so daß die chemischen und physikalischen Eigenschaften des abgelagerten Filmes unbefriedigend werden.

Um diese Verunreinigungen zu entfernen und die Zusammensetzung des Elektrotauchlackierbades relativ gleichmäßig zu halten, wird ein Teil des Bades abgezogen und einer Ultrafiltration zugeführt.

Die zu ultrafiltrierenden Lösungen werden unter Druck, beispielsweise entweder durch komprimiertes Gas oder eine Flüssigkeitspumpe, in einer Zelle in Berührung mit einer Filtrationsmembran gebracht, die auf einem porösen Träger angeordnet ist. Jede Membran oder jedes Filter, das mit dem System chemisch verträglich ist und die gewünschten Trenneigenschaften aufweist, kann verwendet werden. Vorzugsweise wird der Inhalt der Ultrafiltrationszelle gerührt, um eine Anreicherung des zurückgehaltenen Materials auf der Membranoberfläche und eine feste Ablagerung dieser Stoffe auf der Membran zu verhindern. Es entsteht kontinuierlich Ultrafiltrat, das gesammelt wird, bis die zurückgehaltene Lösung in der Zelle die gewünschte Konzentration erreicht hat oder der gewünschte Anteil an Lösungsmittel oder Lösungsmittel mit gelösten niedermolekularen Stoffen entfernt ist. Geeignete Vorrichtungen zur Ultrafiltration sind z.B. in der US-A-3 495 465 beschrieben.

Obwohl die Ultrafiltration einsetzbar ist zum Entfernen von zahlreichen Verunreinigungen aus dem Tauchbad, ist damit eine zufriedenstellende Entfernung von Solubilisierungsmitteln aus dem Bad nicht möglich. Einer der Gründe dafür ist, daß bei der industriellen Verwendung das Ultrafiltrat zum Waschen und Spülen von frisch beschichteten Gegenständen verwendet wird, um lose haftende Lackteilchen abzuspülen. Diese Waschlösung wird in das Tauchbad zurückgeführt. Obwohl ein Teil des Ultrafiltrates üblicherweise verworfen wird, reicht dies in der Regel nicht aus, um den Überschuß an Säure zu entfernen. Deshalb ist es erforderlich, mindestens einen Teil des Ultrafiltrates einer Austauschzelle zuzuführen.

Das Dialyse-Verfahren wird in einer Austauschzelle durchgeführt, die mindestens zwei durch eine Anionenaustauschermembran getrennte Kammern enthält, so daß zwei voneinander getrennte Flüssigkeitsströme möglich sind. Austauschzellen dieser Art werden z.B. für die bekannten Verfahren der Elektrodialyse verwendet, wobei im vorliegenden Fall jedoch die Elektrodenkammern entfallen, da kein elektrisches Feld benötigt wird. Eine geeignete Apparatur wird z.B. in der EP-A-126 830 beschrieben. Gut geeignet sind als Austauscherzellen z.B. mit Membranstapeln ausgerüstete Apparate, die eine Vielzahl. z.B. 2 bis 800 parallel zueinanger angeordnete Kammern enthalten. Da kein elektrisches Feld anzulegen ist, ist man jedoch nicht an diese sogenannten Plattenmembranmodule gebunden. Alle anderen Austauschzellen sind ebenfalls einsetzbar, wie Hohlfaser-, Rohr- oder Wickelmodule. Die Kammern der Austauschzellen können alternativ mit dem Ultrafiltrat und einer wäßrigen Lösung einer organischen oder anorganischen Base, die gegebenenfalls noch Salze enthält, beschickt werden. Als anorganische Basen werden die Hydroxide oder Carbonate der Alkali oder Erdalkalimetalle oder des Ammoniums verwendet. Bevorzugt sind Natriumhydroxid, Kaliumhydroxid, Natriumcarbonat, Kaliumcarbonat, Calciumhydroxid, Bariumhydroxid, Ammoniak oder Ammoniumcarbonat. Als organische Basen werden Amine, wie die Trialkylamine, z.B. Trimethylamin und Triethylamin, oder Diazabicyclooctan und Dicyclohexylethylamin oder Polyamine, wie Polyethylenimine und Polyvinylamine, oder quaternäre Ammoniumhydroxide verwendet. Die Lösung hat im allgemeinen einen pH-Wert von 7 bis 14, vorzugsweise 11 bis 13.

Gegebenenfalls wird in der wäßrigen Lösung einer organischen oder anorganischen Base neben den genannten Basen noch mindestens ein Salz, vorzugsweise bestehend aus einem Kation der obengenannten Basen und einem Anion der obengenannten üblichen Säuren, in einer Konzentration von 0,001 bis 10 Äquivalenten pro Liter, vorzugsweise 0,001 bis 1 Äquivalent pro Liter mitverwendet. Bevorzugt sind Natrium- und Kaliumacetat sowie Natrium- und Kaliumlactat.

Man kann das Verfahren kontinuierlich oder diskontinuierlich durchführen. Beim Batchverfahren erfolgt ein mehrfacher und beim kontinuierlichen Betrieb ein einmaliger Durchlauf der Lösungen durch die Austauschzelle. Die beiden Lösungen können dabei im Parallel-, Kreuz- oder Gegenstrom durch die Austauschzelle geleitet werden. Die Austauschzellen können in Form einer mehrstufigen Kaskade angeordnet sein, insbesondere beim kontinuierlichen Betrieb.

Für das Verfahren kommen an sich bekannte Anionenaustauschermembranen in Betracht, die z.B. eine Dicke von 0,1 bis 1 mm und einen Porendurchmesser von 1 bis 30 µm bzw. eine gelartige Struktur aufweisen. Da es sich um einen Diffusionsprozeß handelt, werden besonders dünne Membranen, z.B. solche mit einer Dicke von kleiner 0,2 mm bevorzugt.

Die Anionenaustauschermembranen sind nach einem allgemein bekannten Prinzip aus einem Matrixpolymer, das mit kationischen Gruppen funktionalisiert ist, aufgebaut.

Beispiele für Matrixpolymere sind Polystyrol, das mit z.B. Divinylbenzol oder Butadien vernetzt wurde, hoch- oder niedrigdichtes Polyethylen, Polysulfon oder Polytetrafluorethylen.

Funktionalisiert werden die Matrixpolymere z.B. durch Copolymerisation, Pfropfung oder Kondensationsreaktion mit kationischen Gruppen aufweisenden Monomeren. Beispiele für derartige Monomere sind Vinylbenzylammonium-, Vinylpyridinium- oder Vinylimidazolidinium-Salze. Über Amid- oder Sulfonamid-Kondensationsreaktion werden Amine, die noch quaternäre Ammoniumgruppen aufweisen, in das Matrixpolymere eingeführt.

Membranen auf Polystyrolbasis sind z.B. unter den Bezeichnungen Selemion® (Fa. Asahi Glas), Neosepta® (Fa. Tokoyama Soda) oder Aciplex® (Fa. Asahi Chem.) im Handel.

Membranen auf Basis mit quaterniertem Vinylbenzylamin gepfropftem Polyethylen sind unter der Bezeichnung Raipore® R-5035 (Fa. RAI Research Corp.), mit gepfropftem Polytetrafluorethylen unter der Bezeichnung Raipore R-1035 erhältlich.

In der EP-A-166 015 sind Membranen auf Basis Polytetrafluorethylen beschrieben mit einer über eine Sulfonamidgruppe gebundenen quaternären Ammoniumgruppe.

Die Anionenaustauschermembranen weisen eine gute Stabilität gegenüber dem alkalischen Medium auf.

Obwohl sich das Verfahren durch hohe Austauschraten auszeichnet, kann es je nach Verfahrensbedingungen und den verwendeten Elektrotauchlackierbadzusammensetzungen nach einiger Betriebszeit zu einem Abfall der Austauschraten kommen. In diesen Fällen wird eine Zwischenspülung der Membranen mit z.B. verdünnten Säuren vorgenommen.

Die Strömungsgeschwindigkeit, mit der das Ultrafiltrat und die wäßrige Lösung einer organischen oder anorganischen Base durch die Austauschzelle geführt werden, beträgt im allgemeinen 0,001 m/s bis 2,0 m/s, vorzugsweise 0,01 bis 0,10 m/s.

Das Dialyse-Verfahren wird in der Regel bei Temperaturen von 0 bis 100°C, vorzugsweise 20 bis 50°C und bei Drücken von 1 bis 10 bar, vorzugsweise bei Atmosphärendruck durchgeführt. Der Druckabfall über die eingesetzten Membranen beträgt bis zu 5 bar, insbesondere bis zu 0,2 bar.

Mit dem Verfahren der kathodischen Elektrotauchlackierung werden elektrisch leitende Flächen beschichtet, z.B. Automobilkarosserien, Metallteile, Bleche usw. aus Messing, Kupfer, Aluminium, metallisierten Kunststoffen oder mit leitendem Kohlenstoff überzogenen Materialien, sowie Eisen und Stahl, die gegebenenfalls chemisch vorbehandelt, z.B. phosphatiert, sind.

Das Verfahren der Entfernung von Säure aus dem Elektrotauchlackierbad zeichnet sich durch hohe Austauschraten aus.

### Beispiel 1

Durch die mittlere Kammer einer runden Drei-Kammer-Austauschzelle mit zwei Anionenaustauschermembranen vom Typ Selemion DMV der Fa. Asahi Glas mit einem Membranabstand von 1 cm und einer Fläche pro Membran von 3,14 cm² wurden bei 25°C 150 g Ultrafiltrat (Lösung a)) vom pH-Wert 5,74 über ein Vorratsgefäß so lange im Kreis gepumpt, bis ein pH-Wert von 6,5 erreicht war. Durch die beiden äußeren Kammern wurden bei 25°C 150 g einer 0,02 normalen wäßrigen Natriumhydroxidlösung (Lösung b)) vom pH-Wert 12,2 über ein Vorratsgefäß und über den selben Zeitraum im Kreis gepumpt. Nach Versuchsende konnte keine Gewichtsänderung der beiden Lösungen festgestellt werden.

Änderungen der Zusammensetzung der Lösungen sowie die Meßdaten sind in der Tabelle aufgeführt.

### Beispiel 2

Die Durchführung dieses Beispiels erfolgte analog Beispiel 1, nur mit dem Unterschied, daß als wäßrige Basenlösung ein Gemisch aus 0,02 Äquivalenten/l Natriumhydroxid und 0,17 Äquivalenten/l Natriumacetat verwendet wurde.

### Beispiel 3

Durch die mittlere Kammer einer Laborplattenstapelzelle mit zwei Anionenaustauschermembranen vom Typ Selemion DMV mit einem Membranabstand von 0,3 cm und einer Fläche pro Membran von 37,8 cm² wurden bei 25°C 900 g Ultrafiltrat vom pH-Wert 5,74 wie unter Beispiel 1 so lange im Kreis gepumpt, bis ein pH-Wert von 6,5 erreicht war.

### Beispiel 4

Durch die mittlere Kammer einer Laborplattenstapelzelle (wie in Beispiel 3 beschrieben) wurden 1000 g Ultrafiltrat eines weiteren Elektrotauchlacks vom pH-Wert 5,88 wie unter Beispiel 1 so lange im Kreis gepumpt, bis ein pH-Wert von 6,5 erreicht war. Als wäßrige Basenlösung wurde eine 0,01 n Natriumhydroxidlösung mit einem pH-Wert von 11,8 verwendet.

### Beispiel 5

Es wurde die gleiche Versuchsanordnung und ein Ultrafiltrat des gleichen Elektrotauchlacks wie in Beispiel 4 verwendet. Als wäßrige Basenlösung wurde eine 0,001 n Natriumhydroxidlösung mit einem pH-Wert von 10,4 eingesetzt. Durch regelmäßige Zugabe von 0,01 n NaOH-Lösung wurde der pH-Wert der Basenlösung zwischen 9,4 und 10,6 gehalten.

## Patentansprüche

1. Verfahren zum Entfernen von Säure aus kathodischen Elektrotauchlackierbädern, in denen elektrisch leitende Substrate mit in Form ihrer wäßrigen Dispersionen vorliegenden kationischen Harzen beschichtet werden, durch Abtrennung des Harzes mittels Ultrafiltration, Entsäuerung des Ultrafiltrates und Rückführung des entsäuerten Ultrafiltrates in das Tauchbad, dadurch gekennzeichnet, daß man das Ultrafiltrat der stromlosen Dialyse in einer Zelle Z, welche durch eine Anionenaustauschermembran A in zwei Kammern K₁ und K₂ unterteilt ist, unterwirft, indem man
- durch die Kammer K₁ das Ultrafiltrat und
- durch die Kammer K₂ eine wäßrige Lösung einer organischen oder anorganischen Base
leitet.

2. Verfahren nach Anspruch 1, dadurch gekennzeichnet, daß man die stromlose Dialyse in einer Zelle Z mit mehreren parallel angeordneten Kammern und Membranen vornimmt.

3. Verfahren nach Anspruch 1 oder 2, dadurch gekennzeichnet, daß man die stromlose Dialyse bei 0 bis 100°C mit Strömungsgeschwindigkeiten von 0,001 bis 2 m/s vornimmt.

4. Verfahren nach einem der Ansprüche 1 bis 3, dadurch gekennzeichnet, daß man es auf Ultrafiltrate anwendet, welche Ameisensäure, Essigsäure, Milchsäure und/oder Phosphorsäure enthalten.

5. Verfahren nach einem der Ansprüche 1 bis 4, dadurch gekennzeichnet, daß die wäßrige basische Lösung Natriumhydroxid, Kaliumhydroxid, Natriumcarbonat, Kaliumcarbonat, Calciumhydroxid, Bariumhydroxid, Ammoniak oder Ammoniumcarbonat als Base enthält.

6. Verfahren nach einem der Ansprüche 1 bis 5, dadurch gekennzeichnet, daß man wäßrige Lösungen von Basen mit pH-Werten von 7 bis 14 verwendet.

## Claims

1. A process for removing acid from cathodic electrocoating baths in which electrically conductive substrates are coated with cationic resins present in the form of aqueous dispersions by separating off the resin by means of ultrafiltration, deacidifying the ultrafiltrate and recirculating the deacidified ultrafiltrate into the coating bath, which comprises subjecting the ultrafiltrate to electroless dialysis in a cell Z divided by an anion exchange membrane A into two compartments K₁ and K₂ by passing
- the ultrafiltrate through compartment K₁, and
- an aqueous solution of an organic or inorganic base to compartment K₂.

2. A process as claimed in claim 1, wherein the electroless dialysis is carried out in a cell Z comprising a plurality of compartments and membranes in a parallel arrangement.

3. A process as claimed in claim 1 or 2, wherein the electroless dialysis is carried out at from 0 to 100°C with flow velocities of from 0.001 to 2 m/s.

4. A process as claimed in any of claims 1 to 3, wherein the ultrafiltrate employed contains formic acid, acetic acid, lactic acid and/or phosphoric acid.

5. A process as claimed in any of claims 1 to 4, wherein the aqueous basic solution contains sodium hydroxide, potassium hydroxide, sodium carbonate, potassium carbonate, calcium hydroxide, barium hydroxide, ammonia or ammonium carbonate as base.

6. A process as claimed in any of claims 1 to 5, wherein the aqueous base solution used has a pH of from 7 to 14.

## Revendications

1. Procédé d'élimination d'acides de bains d'électrodéposition cathodique ou cataphorèse, dans lesquels des subjectiles conducteurs de l'électricité sont revêtus de résines cationiques qui se présentent sous forme de leurs dispersions aqueuses, par la séparation de la résine par ultrafiltration, désacidification de l'ultrafiltrat et retour de l'ultrafiltrat désacidifié dans le bain d'électrodéposition, caractérisé en ce que l'on soumet l'ultrafiltrat à la dialyse sans courant dans une cellule Z qui est subdivisée par une membrane échangeuse d'anions A en deux chambres K₁ et K₂, pour autant que l'on fasse passer
- l'ultrafiltrat par la chambre K₁ et
- une solution aqueuse d'une base organique ou inorganique par la chambre K₂.

2. Procédé suivant la revendication 1, caractérisé en ce que l'on entreprend la dialyse sans courant dans une cellule Z avec plusieurs membranes et chambres agencées en parallèle.

3. Procédé suivant la revendication 1 ou 2, caractérisé en ce que l'on entreprend la dialyse sans courant à 0-100°C avec des vitesses d'écoulement de 0,001 à 2 m/s.

4. Procédé suivant l'une quelconque des revendications 1 à 3, caractérisé en ce qu'on le réalise sur des ultrafiltrats qui contiennent de l'acide formique, de l'acide acétique, de l'acide lactique et/ou de l'acide phosphorique.

5. Procédé suivant l'une quelconque des revendications 1 à 4, caractérisé en ce que la solution basique aqueuse contient de l'hydroxyde de sodium, de l'hydroxyde de potassium, du carbonate de sodium, du carbonate de potassium, de l'hydroxyde de calcium, de l'hydroxyde de baryum, de l'ammoniac ou du carbonate d'ammonium, à titre de base.

6. Procédé suivant l'une quelconque des revendications 1 à 5, caractérisé en ce que l'on utilise des solutions aqueuses de bases avec des valeurs de pH de 7 à 14.
